# EUROPÄISCHE PATENTSCHRIFT

(11) **EP 0 989 197 B1**
(45) Veröffentlichungstag und Bekanntmachung des Hinweises auf die Patenterteilung: **18.09.2002**
(21) Anmeldenummer: 99114750.5
(22) Anmeldetag: 28.07.1999
(51) Int. Cl.: C23C 4/02

(54) **Verfahren zur Oberflächenbearbeitung der Innenseite von Hohlkörpern**
Method for surface treating the inner surface of hollow bodies
Méthode d'usinage de la surface interne de corps creux

(30) Priorität: 03.09.1998 DE 19840117
(43) Veröffentlichungstag der Anmeldung: 29.03.2000
(73) Patentinhaber: DaimlerChrysler AG, 70567 Stuttgart (DE)
(72) Erfinder: Izquierdo, Patrick, 89077 Ulm (DE); Kaiserauer, Karl-Heinz, 89584 Ehningen-Erbstetten (DE); Lahres, Michael, Dr., 89073 Ulm (DE); Storz, Oliver, 89134 Blaustein (DE)

(56) Entgegenhaltungen:
- EP-A- 0 716 158
- US-A- 5 622 753
- US-A- 5 691 004

## Beschreibung

Die vorliegende Erfindung betrifft ein Verfahren zur Oberflächenbearbeitung der Innenseite von Hohlkörpern, insbesondere von Zylinderbohrungen, als Vorbereitung zum Aufbringen einer thermisch gespritzten Schicht, wobei ein Teil des die Innenseite bildenden Materials abgetragen und eine Oberfläche mit einer definierten Struktur und/oder Güte erzeugt wird.

Ein gattungsgemäßes Verfahren ist aus der EP 0 716 158 A1 bekannt. Dort wird ein Verfahren zur Herstellung von Motorblöcken mit beschichteten Zylinderbohrungen beschrieben, bei dem der Motorblock zunächst aus einem Metall gegossen wird und anschließend Schmutzreste von den Wandungen der gegossenen Zylinderbohrungen entfernt werden, so daß zumindest eine ringförmige gereinigte frische Metalloberfläche bereitgestellt wird. Anschließend wird eine plasmagespritzte Schicht auf dieser so vorbereiteten Oberfläche abgelagert und diese nachgearbeitet.

Die Vorbereitung der Zylinderbohrungen geschieht üblicherweise durch Bearbeiten mit Korundstrahlen und anschließende Entfettung. Ziel ist es, eine fettfreie Oberfläche mit einem R_{Z}-Wert von etwa 25 bis 65 µm zu erhalten. Problematisch dabei ist, daß die Zylinderbohrungen durch die Vorbereitung lagegenau dargestellt werden müssen, da nach dem Gießen die Position der gegossenen Zylinderbohrung beträchtlich von dem vorgeschriebenen Wert abweichen kann. Bei der Herstellung von Motorblöcken aus untereutektischem Aluminium im Druckgußverfahren ergibt sich das weitere Problem, daß durch den Gießprozeß vor allem im unteren Bereich der Zylinderbohrungen Inhomogenitäten entstehen können. Es können sich Lunker oder Poren im Werkstoff bilden, bedingt durch einen Schrumpfungsprozeß während des Gießens (sogenannte Schrumpflunker). Bei der Oberflächenbearbeitung und Aufrauhung werden diese Poren oder Lunker freigelegt und teilweise noch vergrößert. Dadurch bleiben Strahlgutrückstände und Lösemittel - bzw. Schmiergutrückstände - in den offenen Lunkern zurück, die zu einer schlechten Haftung der anschließend aufgebrachten tribologischen Schicht führen. Da die Beschichtung nämlich bei hohen Temperaturen stattfindet, dehnt sich das in den offenen Lunkern verbliebene Lösemittel aus, sodaß sich Beulen und Abplatzungen bilden können und insgesamt eine schlechte Anbindung der tribologischen Schicht an die Wandung resultiert.

Die US-A-5 622 753 A1 betrifft ein Honverfahren mit unmittelbar anschließendem Aufspritzen einer tribologischen Schicht. Dazu werden ganz übliche Honahlen mit konventionellen Honsteinen verwendet. Die Verwendung von Schneidwerkzeugen wird als nachteilig bezeichnet, weil die tribologische Schicht nicht auf der so behandelten Oberfläche haften würde.

Aufgabe der vorliegenden Erfindung ist es daher, ein Verfahren der oben genannten Art bereitzustellen, das auf möglichst einfache Weise fettfreie Oberflächen einer bestimmten Oberflächengüte Erfindungsgemäß ist also vorgesehen, die Bohrungen trocken zu bearbeiten, z. Bsp. durch Ausspindeln, Bürsten, Rändeln, Zirkularfräsen oder Kombinationen aus einem oder mehreren dieser Verfahren.

Das Werkzeug kann ein definiertes Oberflächenprofil aufweisen, so daß durch die Bearbeitung einer Oberfläche mit einer definierten Struktur resultiert. Das nachträgliche Entfetten bzw. Reinigen und Aufrauhen entfällt. Nach der Oberflächenbearbeitung kann sofort eine Schicht durch thermisches Spritzen aufgetragen werden.

Vorteilhafte Weiterbildungen ergeben sich aus den Unteransprüchen. Das Werkzeug kann aus kubischem Bornitrid, polykristallinem Diamant, einem beschichteten oder unbeschichteten Hartmetall oder einer keramik bestehen. Als Bürstenmaterial wird z. B. Stahldraht mit oder ohne Beschichtung oder Keramik verwendet. Als Rändel können beliebige beschichtete oder unbeschichtete Oberflächenprofile aus Hartmetall oder MSS oder Keramik verwendet werden. Ein Werkzeug mit definiertem Oberflächenprofil kann z. B. ein Schneidwerkzeug oder ein mit einem oder mehreren Rollen bestücktes Werkzeug sein, wobei die Rollen aus Hartmetall, Keramik oder MSS, jeweils beschichtet oder unbeschichtet, bestehen. Bei einem Schneidwerkzeug mit definiertem Oberflächenprofil werden vorzugsweise eine oder mehrere Schneideinrichtungen aus kubischem Bornitrid, polykristallinem Diamant, einem beschichteten oder unbeschichteten Hartmetall oder einer Schneidkeramik verwendet.

Das Hartmetall kann insbesondere auf der Basis von Titancarbid oder Wolframcarbid hergestellt sein. Die Schneidkeramik kann insbesondere aus Siliziumnitrid oder Aluminiumoxid bestehen.

Das Schneidwerkzeug kann eine Wendeschneidplatte bspw. mit definierter Oberflächenstruktur sein. Das Schneidwerkzeug kann bspw. auch ein mit mehreren Wendeschneidplatten bestücktes Werkzeug, bereitstellt, auf welche die thermisch gespritzten Schichten einfach und gut haftend aufzubringen sind.

Die Lösung besteht darin, daß die Innenseite in einem Verfahrensschritt ohne Schmierstoff trocken zerspant wird, wobei Werkzeug mit einem definierten und/oder undefinierten Oberflächenprofil verwendet wird.

Unter "trocken zerspanen" wird dabei verstanden, daß keine Schmierung vorgenommen wird oder daß höchstens eine Minimalschmierung in einem Volumenstrom von weniger als 150 ml/h, bei der die Späne bzw. die Oberfläche als trocken deklariert werden, vorgenommen wird. bspw. eine Schneidspindel sein. Als Schneidwerkzeug mit undefiniertem Oberflächenprofil kann bspw. auch eine Schneideinrichtung aus Stahldraht mit oder ohne Beschichtung oder eine Keramik oder ein Hartstoff verwendet werden.

Durch das erfindungsgemäße Verfahren ist es also möglich, insbesondere zylinderbohrungen maß- und lagetolerant mit definierter Oberflächengüte für die Beschichtung mit einer thermisch gespritzten Schicht vorzubereiten.

## Patentansprüche

1. Verfahren zur Oberflächenbearbeitung der Innenseite von Zylinderbohrungen als Vorbereitung zum Aufbringen einer thermisch gespritzten Schicht, wobei ein Teil des die Innenseite bildenden Materials abgetragen und eine Oberfläche mit einer definierten Struktur und/oder Güte erzeugt wird, und wobei nach der Oberflächenbearbeitung direkt eine thermisch gespritzte tribologische Schicht aufgetragen wird,
**dadurch gekennzeichnet,**
**daß** die Innenseite in einem Verfahrensschritt ohne Schmierstoff trocken zerspant wird, bis ein Rz-Wert von 25 bis 65 µm erreicht ist, wobei ein Schneidwerkzeug mit einem definierten und/oder undefinierten Oberflächenprofil verwendet wird.

2. Verfahren nach Anspruch 1,
**dadurch gekennzeichnet,**
**daß** die Trockenzerspanung durch Ausspindeln, Zirkularfräsen oder Kombinationen aus einem oder mehreren dieser Verfahren vorgenommen wird.

3. Verfahren nach einem der vorhergehenden Ansprüche,
**dadurch gekennzeichnet,**
**daß** ein Schneidwerkzeug aus kubischem Bornitrid, polykristallinem Diamant, einem beschichteten oder unbeschichteten Hartmetall, insbesondere auf Basis von Titancarbid oder Wolframcarbid oder einer Keramik, insbesondere aus Siliziumnitrid oder Aluminiumoxid verwendet wird.

4. Verfahren nach einem der vorhergehenden Ansprüche,
**dadurch gekennzeichnet ,**
**daß** ein Schneidwerkzeug mit einer oder mehreren Schneideinrichtungen mit einem definierten und/oder undefinierten Oberflächenprofil verwendet wird.

5. Verfahren nach Anspruch 4,
**dadurch gekennzeichnet,**
**daß** als Schneidwerkzeug mit undefiniertem Oberflächenprofil eine Schneideinrichtung aus Stahldraht mit oder ohne Beschichtung oder eine Keramik oder ein Hartstoff verwendet wird.

6. Verfahren nach Anspruch 4,
**dadurch gekennzeichnet,**
**daß** ein Schneidwerkzeug mit einer Wendeschneidplatte verwendet wird.

7. Verfahren nach Anspruch 4,
**dadurch gekennzeichnet,**
**daß** als Schneidwerkzeug eine mit mehreren Wendeschneidplatten bestücktes Werkzeug, insbesondere eine Schneidspindel verwendet wird.

8. Verfahren nach einem der Ansprüche 1 bis 3,
**dadurch gekennzeichnet,**
**daß** als Schneidwerkzeug ein mit ein oder mehreren Rollen bestücktes Schneidwerkzeug verwendet wird, wobei die Rollen aus beschichtetem oder unbeschichtetem Hartmetall, Keramik oder MSS bestehen.

## Claims

1. A process for the surface treatment of the inside of cylinder bores in preparation for the application of a thermally sprayed coating, with part of the material forming the inside being removed and a surface with a defined structure and/or quality being created, and with a thermally sprayed tribological coating being applied immediately following the surface treatment
**characterised in that**
the inside is dry machined in a stage of the process without lubricants until an R_{z} value of 25 to 65 µm is obtained, using a cutting tool with a defined and/or an undefined surface profile.

2. A process in accordance with claim 1,
**characterised in that**
the dry machining is carried out by means of spindle cutting, circular milling or combinations of one or more of these processes.

3. A process in accordance with one of the preceding claims,
**characterised in that**
a cutting tool made of cubic boron nitride, polycrystalline diamond, a coated or uncoated hard metal, in particular based on titanium carbide or wolfram carbide, or a ceramic material, in particular made of silicon nitride or aluminium oxide.

4. A process in accordance with one of the preceding claims,
**characterised in that**
a cutting tool with one or more cutting devices with a defined and/or an undefined surface profile is used.

5. A process in accordance with claim 4,
**characterised in that**
a cutting device made of coated or uncoated steel wire or a ceramic or hard material is used as the cutting tool with an undefined surface profile.

6. A process in accordance with claim 4,
**characterised in that**
a cutting tool with an indexed insert is used.

7. A process in accordance with claim 4,
**characterised in that**
a tool fitted with several indexed inserts, in particular a cutting spindle, is used.

8. A process in accordance with one of claims 1 to 3,
**characterised in that**
a cutting tool fitted with one or more rollers is used, the rollers being made of coated or uncoated hard metal, ceramic material or MSS.

## Revendications

1. Procédé pour le traitement de surface de la face intérieure de perçages cylindriques à titre de traitement préparatoire pour déposer une couche projetée thermiquement, selon lequel on enlève une partie du matériau formant la face intérieure et on produit une surface ayant une structure et/ou une qualité définie, et selon lequel après le traitement de la surface on dépose directement une couche tribologique projetée thermiquement, **caractérisé en ce qu'**on usine avec formation de copeaux à sec et sans lubrifiant la face intérieure lors d'une étape du procédé, jusqu'à obtenir une valeur de rugosité comprise entre 25 et 65 µm, en utilisant un outil de coupe possédant un profil de surface défini et/ou non défini.

2. Procédé selon la revendication 1, **caractérisé en ce que** l'usinage à sec avec enlèvement de copeaux est exécuté par tournage, par fraisage circulaire ou au moyen de combinaisons d'un ou de plusieurs de ces procédés.

3. Procédé selon l'une des revendications précédentes, **caractérisé en ce qu'**on utilise un outil de coupe formé de nitrure de bore cubique, de diamant polycristallin, d'un métal dur revêtu ou non revêtu, notamment à base de carbure de titane ou de carbure de tungstène, ou d'une céramique, notamment formée de nitrure de silicium ou d'oxyde d'aluminium.

4. Procédé selon l'une des revendications précédentes, **caractérisé en ce qu'**on utilise un outil de coupe possédant un ou plusieurs dispositifs de coupe ayant un profil de surface défini et/ou non défini.

5. Procédé selon la revendication 4, **caractérisé en ce qu'**on utilise comme outil de coupe possédant un profil de surface non défini un dispositif de coupe formé d'un fil d'acier avec ou sans revêtement, ou une céramique ou un matériau dur

6. Procédé selon la revendication 4, **caractérisé en ce qu'**on utilise un outil de coupe comportant une plaquette de coupe amovible.

7. Procédé selon la revendication 4, **caractérisé en ce qu'**on utilise comme outil de coupe un outil équipé de plusieurs plaquettes de coupe amovibles, notamment une broche coupante.

8. Procédé selon l'une des revendications 1 à 3, **caractérisé en ce qu'**on utilise comme outil de coupe un outil de coupe équipé d'un où de plusieurs rouleaux, les rouleaux étant formés d'un métal dur revêtu ou non revêtu, d'une céramique ou d'un acier à coupe rapide.
